# EUROPÄISCHE PATENTSCHRIFT

(11) **EP 0 964 760 B1**
(45) Veröffentlichungstag und Bekanntmachung des Hinweises auf die Patenterteilung: **22.01.2003**
(21) Anmeldenummer: 98910629.9
(22) Anmeldetag: 24.02.1998
(51) Int. Cl.: B22D 11/06

(54) **VERFAHREN UND VORRICHTUNG ZUM GIESSEN VON DÜNNEN STRÄNGEN**
METHOD AND DEVICE FOR CASTING THIN BILLETS
PROCEDE ET DISPOSITIF POUR COULER DES BARRES MINCES

(30) Priorität: 05.03.1997 DE 19711116
(43) Veröffentlichungstag der Anmeldung: 22.12.1999
(73) Patentinhaber: SMS Demag AG, 40237 Düsseldorf (DE)
(72) Erfinder: KROOS, Joachim, D-38527 Meine (DE); SCHEMEIT, Hans-Jürgen, D-40764 Langenfeld (DE); SPITZER, Karl-Heinz, D-38678 Clausthal-Zellerfeld (DE); URLAU, Ulrich, D-47445 Moers (DE)
(74) Vertreter: Meissner, Peter E., Dipl.-Ing.
(86) Internationale Anmeldenummer: DE9800579
(87) Internationale Veröffentlichungsnummer: WO98039121

(56) Entgegenhaltungen:
- EP-A- 0 290 265
- EP-A- 0 374 260
- EP-A- 0 534 174
- DE-C- 4 039 959
- US-A- 5 439 047

## Beschreibung

Die Erfindung betrifft ein Verfahren zum Gießen von dünnen Strängen, insbesondere aus Stahl, mit einer Bandgießeinrichtung, bei der aus einem metallurgischen Gefäß flüssiges Metall über eine Zuführeinrichtung einem Endlosband zugeführt wird und eine entsprechende Bandgießeinrichtung dazu.

Aus Scholz,R.u.a. Theoretical modelling of an isokinetical steel feeding system. in Steel Research 64,1993,No.6,Seiten 300-306 sind verschiedene Untersuchungen über das Bandgießen bekannt.
Beim Herstellen von Bändern nach dem Bandgießverfahren mit einseitig gekühlter Bandoberfläche treten Schwierigkeiten auf, diese Bänder in engen Dickentoleranzen herzustellen.

Nach DE 35 21 778 C2 ist es bekannt, Metallstränge in Form von Bändern herzustellen, bei dem schmelzflüssiges Metall aus einer Düse auf die Kühlfläche mit von einem an der Düse mit engem Spalt vorbeibewegten Kühlkörper aufgebracht wird. Zum Herstellen von Bändem ist hier die Düse als Schlitzdüse ausgebildet. Die auslaufseitige Düsenlippe ist dabei in ihrem Abstand von der Kühlfläche des Kühlkörpers einstellbar. Die Weite der Düse (lichter Abstand) der stranganfang- und strangauslaufseitigen Düsenlippe ist in einem der Länge der kaltförmigen Erstarrungsfront des zu gießenden Bandes entsprechenden Abstand angeordnet.

Nach diesem Verfahren bzw. dieser Vorrichtung hergestellte Bändern haben keine befriedigende Ergebnisse gebracht.

Aus der DE 40 39 959 C1 ist ein Verfahren und eine Vorrichtung zur Herstellung eines endabmessungsnahen Metallbandes bekannt, wobei hierbei das flüssige Metall von dem metallurgischen Gefäß in einen Aufnahmebehälter gegeben wird, an dem eine in zwei Längenabschnitte geteilte Zuführeinrichtung angeschlossen ist. In der Zuführeinrichtung wird dem Flüssigkeitsfaden vor dem Auftreffen auf das Endlosband ein Widerstand entgegengesetzt, der dessen Strömungsgeschwindigkeit soweit mindert, dass sie mit einer der Bandabzugsgeschwindigkeit entsprechenden Geschwindigkeit auf das Endlosband auftritt.

Die Erfindung hat sich das Ziel gesetzt, ein Verfahren mit entsprechender Vorrichtung zum Gießen von dünnen Strängen zu schaffen, bei dem mit einfachen konstruktiven Mitteln und sicherer Prozeßführung ein Endlosband eng toleriert in gewünschter Banddicke herstellbar ist.

Die Erfindung erreicht dieses Ziel durch die kennzeichnenden Merkmale des Verfahrensanspruches 1 und des Vorrichtungsanspruchs 6.

Erfindungsgemäß wird die Zufuhrmenge des flüssigen Metalls im Bezug auf die Abflußmenge des Fertigproduktes, also des von der Endlosbandanlage abgezogenen gegossenen Bandes konstant gehalten. Vor dem Auftreffen des flüssigen Metalls auf das Endlosband wird die Strömungsgeschwindigkeit des Flüssigkeitsfadens so weit gemindert, dass sie mit einer der Bandabzugsgeschwindigkeit entsprechenden Geschwindigkeit auf das Endlosband auftritt und die Schmelze im Auftreffbereich einer der gewünschten Strangdicke angepaßte Dicke aufweist. Der Pegel des Flüssigmetalls in dem der Zufuhreinrichtung vorgeschalteten metallurgischen Gefäß wird dabei auf einer Weise eingestellt, daß die geodätische Höhe sich verhält wie P < 10 x dₛ mit P=Pegel und dₛ=Strangdicke. Als Leitgröße kann hierbei sowohl der Pegel P wie auch die Strangdicke dₛ verwendet werden.

Zur exakten Einhaltung der Pegelhöhe sind Meßelemente zur Erfassung des Pegels vorgesehen, z.B. Schwimmer oder eine Perleinrichtung, und zur Einhaltung der Banddicke z.B. Distanzfühler, welche über eine Meß- und Regeleinrichtung auf einen Aktüator wirken, der Absperrelemente zur Regelung der Zuflußmenge steuert. Diese Absperrelemente können Schieber oder auch ein Stopfen sein.

Um die Geschwindigkeit der Schmelze sicher einzustellen, wird der Gießkanal in der Weise ausgestaltet, daß der erste Gießkanalteil einen Widerstandskanalteil bildet. Der zweite Gießkanalteil ist in seiner Mündung so ausgebildet, daß er die gleiche Querschnittsfläche besitzt, wie das spätere Fertigprodukt.

In einer vorteilhaften Ausgestaltung ist der Widerstandskanalteil als Drossel ausgebildet, er weist dabei eine Dicke auf, die kleiner als die spätere Strangdicke ist, entsprechend d_{w} = 0,5 bis 0,8 x dₛ, mit d_{w}=Dicke des Widerstandskanalteils und dₛ=Strangdicke.

Weiterhin besitzt der Gießkanal eine Form, bei der der erste als Widerstandskanal ausgebildete Kanalteil länger ist als der zweite Kanalteil.

In einer weiteren vorteilhaften Ausgestaltung ist im Widerstandskanai ein Widerstandselement vorgesehen, das als Filter ausgebildet ist und dabei eine Freifläche von 0,6 bis 0,8 x der Querschnittsfläche des Gießkanals besitzt. Die freie Fläche dieses Filters kann dabei außen in einer Feuerfestplatte eingebrachten Bohrung bestehen.

Die Schmelze wird im Bereich der Zufuhreinrichtung beheizt. Hierzu wird vorgeschlagen, die Wand des Gießkanals aus elektrisch leitfähigem Feuerfestmaterial aufzubauen und als Heizeinrichtung eine Induktionsspule einzusetzen.

Zum Abbremsen der Schmelze wird alleine oder ergänzend zu der oben beschriebenen Drossel eine Wirbelstrombremse vorgesehen, deren statisches magnetisches Feld die Geschwindigkeit der Schmelze abbremst. In einer weiteren Ausgestaltung wird ein Linearmotor vorgesehen, der durch Erzeugung eines entgegen der Strömungsrichtung der Schmelze wandernden Feldes die Geschwindigkeit der Schmelze abbremst.

In einer besonderen Ausgestaltung wird der erste Gießkanalteil als Rohr ausgestaltet. Dieses Rohr kann im Boden des Aufnahmebehälters in vertikaler Richtung weisend angeordnet sein. Die Mündung dieses Ausgießrohres ist bei dieser Ausgestaltungsform mit einem zweiten Gießkanalteil verbunden, der als sich öffnender Trichter ausgestaltet ist, wobei dessen Mündung Abmessungen aufweist, die dem Fertigprodukt entsprechen. Dabei kann der zweite Kanalteil zur Erreichung einer gleichmäßigen Ausströmgeschwindigkeit über die Strangbreite Querschnittsflächen aufweisen, die in Strömungsrichtung der Schmelze im Gießkanalteil kleiner werden.

Ein Beispiel der Erfindung ist in der beigefügten Zeichnung dargelegt. Dabei zeigen die
- Figuren 1 und 3: schematisch die komplette Bandgießeinrichtung zum Erzeugen von dünnen Strängen.
- Figur 2: Widerstandselemente des Gießkanals.

Die Figuren 1 und 3 weisen ein mit Flüssigmetall M gefülltes metallurgisches Gefäß 21 auf, welche im Boden eine Bodenöffnung 22 besitzen. An dieser Bodenöffnung 22 ist ein Tauchausguß 23 angeordnet, der in eine Schmelze M eintaucht, welche sich in einem Aufnahmebehälter 12 befindet.

Die Bodenöffnung 22 des metallurgischen Gefäßes 21 ist in Figur 1 durch einen Schieber 25 und in Figur 3 durch einen Stopfen (Bewegungspfeil) verschließbar. Durch Ansteuerung über einen Aktuator 73 ist die aus dem metallurgischen Gefäß 21 abfließende Menge flüssigen Metalls M stufenlos einstellbar.

Der Pegelstand des sich im Aufnahmebehälter 12 befindenden Flüssigmetalls M wird über ein Pegelmeßelement 71 erfaßt, und zwar in der Figur 1 durch einen Schwimmer 74 und in der Figur 3 durch eine Perleinrichtung 75. Der Aktuator 73 und die Pegelmeßeinrichtung 71 sind mit einem Meß- und Regelgerät 72 verbunden.

Unterhalb des Aufnahmebehälters 12 ist ein Endlosband 31 vorgesehen, welches eine angetriebene Umlenkung 32 und eine lose Umlenkung 33 aufweist. Auf dem Obertrumm 34 des Endlosbandes 32 wird das Flüssigmetall aufgegeben, wo es erstarrt und als Fertigprodukt S abtransportiert wird.

In der Figur 1 ist die Zuführeinrichtung 11 als Gießkanal ausgebildet, der einen ersten Gießkanalteil 14 besitzt, welcher als Widerstandskanafteil ausgebildet ist. An diesem ersten Gießkanatteil 14 schließt sich ein zweiter Gießkanalteil 15 an, welcher eine Austrittsöffnung 16 besitzt.

Die Dicke d_{w} des Widerstandskanalteils ist kleiner als die Strangdicke dₛ. Der Widerstandskanalteil hat dabei eine Länge L₁₄, die größer ist als die Länge des zweiten Kanalteils L₁₅.

Statt der geringen Dicke d_{w} kann im ersten Gießkanalteil ein Widerstandselement vorgesehen sein, wie es in der Figur 2 dargestellt ist. Es kann als eigenes Widerstandselement mit Rechtecköffnung aufgebaut sein (Oberteil des Bildes) oder auch als ein Filter 42 bestehen, der Bohrungen 43 besitzt (untere Hälfte des Bildes). Die freie Fläche A_{F} setzt sich dabei zusammen aus der Summe der Bohrungen 43 und hat dabei eine Größe von 0,6 bis 0,8 x A_{K} (Querschnittsfläche des Gießkanals).

In der Wand 17 ist im unteren Teil der Zuführeinrichtung 11 eine Heizeinrichtung skizzenhaft dargestellt und im oberen Teil eine Induktionsspule 52.

In der Figur 3 ist der erste Gießkanalteil 14 rohrförmig ausgestaltet, welchem sich ein zweiter Gießkanalteil 15 der Zuführeinrichtung 11 anschließt. Der zweite Gießkanalteil ist dabei als sich öffnender Trichter ausgestattet, der zum Obertrum 34 des Endlosbandes 31 geneigt ist.

### Positionsliste

### Zuführung

- 11: Zuführeinrichtung
- 12: Aufnahmebehälter
- 13: Gießkanal
- 14: Erster Gießkanalteil/Widerstandskanaltei
- 15: Zweiter Gießkanalteil
- 16: Austrittsöffnung
- 17: Wand

### Gefäß

- 21: Metallurgisches Gefäß
- 22: Bodenöffnung
- 23: Tauchausguß
- 25: Schieber

### Band

- 31: Endlosband
- 32: Angetriebene Umlenkung
- 33: Lose Umfenkung
- 34: Obertrum

### Widerstand

- 41: Widerstandselement mit Rechtecköffnung
- 42: Filter
- 43: Bohrung

### Heizen

- 51: Heizeinrichtung
- 52: Induktionsspule

### Meß- und Regeleinrichtung

- 71: Pegelmeßelement
- 72: Meß- und Regelelement
- 73: Aktuator
- 74: Schwimmer
- 75: Perteinrichtung

## Patentansprüche

1. Verfahren zum Gießen von dünnen Strängen, insbesondere aus Stahl, mit einer Bandgießeinrichtung, bei der aus einem metallurgischem Gefäß (21) flüssiges Metall über eine Zuführeinrichtung (11) einem Endlosband (31) zugeführt wird, wobei
a) das flüssige Metall von dem metallurgischen Gefäß (21) in einen Aufnahmebehälter (12) gegeben wird, an dem die in zwei Längenabschnitte geteilte Zuführeinrichtung (11) angeschlossen ist,
b) in der Zuführeinrichtung (11) vor dem Auftreffen des flüssigen Metalls auf das Endlosband dem Flüssigkeitsfaden in Form von Drosselelementen ein Widerstand entgegengesetzt wird, die dessen Strömungsgeschwindigkeit soweit mindert, dass sie mit einer der Bandabzugsgeschwindigkeit entsprechenden Geschwindigkeit auf das Endlosband (31) auftritt und im Auftreffbereich dem Fertigprodukt in seiner Querschnittsfläche entsprechende Abmessungen aufweist,
c) der Flüssigkeitmetallfaden im Bereich der Zuführeinrichtung (11) beheizt wird,
d) der Pegel (P) des im Aufnahmebehälter (12) befindlichen flüssigen Metalls und/oder die Dicke des auf dem Endlosband befindlichen Stranges gemessen und regeltechnisch auf einem konstanten Wert gehalten wird
e) die aktuellen Meßwerte des Pegels (P) oder der Dicke (dₛ) einem Aktuator zugeführt werden, der die Abflußmenge des flüssigen Metalls aus dem metallurgischen Gefäß (21) steuert.

2. Verfahren nach Anspruch 1,
**dadurch gekennzeichnet,**
**dass** im metallurgischen Gefäß (21) die Zuführmenge des flüssigen Metalls in der Weise eingestellt wird, dass die geodätische Höhe des Flüssigkeitspegels (P) sich zur Strangdicke (dₛ) verhält wie${\text{P < 10 x d}}_{\text{s}} \text{.}$

3. Verfahren nach Anspruch 1,
**dadurch gekennzeichnet,**
**dass** das Flüssigmetall auf einer Temperatur nahe seinem Schmelzpunkt gehalten wird.

4. Verfahren nach einem der Ansprüche 1 bis 3,
**dadurch gekennzeichnet,**
**dass** die Geschwindigkeit desFlüssigmetallfadens gebremst wird und dass zur Abbremsung der Geschwindigkeit des Flüssigmetallfadens ein statisches magnetisches Feld erzeugt wird.

5. Verfahren nach einem der Ansprüche 1 bis 3,
**dadurch gekennzeichnet,**
**dass** die Geschwindigkeit des Flüssigmetallfadens gebremst wird und zur Abbremsung der Geschwindigkeit des Flüssigmetallfadens ein entgegen der Strömungsrichtung der Schmelze gerichtetes magnetisches Feld erzeugt wird.

6. Bandgießeinrichtung zum Erzeugen von dünnen Strängen, insbesondere aus Stahl, mit einem Endlosband, dem über eine einen Gießkanal aufweisende mit einem metallurgischen Gefäß in Verbindung stehende Zuführeinrichtung flüssiges Metall zugeführt wird, zur Durchführung des Verfahrens nach Anspruch 1,
wobei
die Zuführeinrichtung (11) als Gießkanal (13) ausgestaltet ist,
der einen ersten als Widerstandskanalteil (14) ausgebildeten ersten Gießkanalteil und
der einen zweiten in seiner Mündung (16) dem Endlosband (31) zugewandten und eine dem Fertigprodukt (S) in seiner Querschnittsfläche entsprechende Abmessung aufweisenden zweiten Gießkanalteil (15) besitzt,
in der Wand (17) des Gießkanals (13) eine Heizeinrichtung (51) vorgesehen ist,
die Zuführeinrichtung (11) an einem Aufnahmebehälter (12) angeschlossen ist, in den von einem metallurgischen Gefäß (21) Flüssigschmelze (M) zuführbar ist, und
Meßelemente (71) vorgesehen sind, mit denen der Pegel (P) der Flüssigschmelze (M) im Aufnahmebehälter (12) und/oder die Dicke (dₛ) des auf dem Endlosband (31) befindlichen Stranges (S) erfaßbar ist,
die Meßwerte über ein Meß- und Regelelement (7) mit einem Aktuator (73) in Verbindung stehen, der mit einem Element (24,25) zur Einstellung der Ausflußmenge aus dem metallurgischen Gefäß (21) verbunden ist.

7. Bandgießeinrichtung nach Anspruch 6,
**dadurch gekennzeichnet,**
**dass** der Widenttandskanalteil (14) eine Dicke (d_{w}) aufweist, entsprechend${\text{d}}_{\text{w}} {\text{= 0,5 bis 0,8 x d}}_{\text{s}}$ mit dₛ=Strangdicke.

8. Bandgießeinrichtung nach den Ansprüchen 6 oder 7,
**dadurch gekennzeichnet,**
**dass** der Widerstandskanalteil (14) eine Länge (L₁₄) aufweist, wobei, L₁₄ > L₁₅ ist; mit L₁₅ = Länge des zweiten Kanalteils (15).

9. Bandgießeinrichtung nach Anspruch 8,
**dadurch gekennzeichnet,**
**dass** im Widerstandskanafteif (14) ein Widerstandselement (41) vorgesehen ist, das als Filter (42) ausgestaltet ist, mit einer Freifläche (A_{F}),${\text{mit A}}_{\text{F}} {\text{= 0,6 bis 0,8 x A}}_{\text{K}}$ mit A_{K} = Querschnittsfläche des Gießkanals.

10. Bandgießeinrichtung nach Anspruch 9,
**dadurch gekennzeichnet,**
**dass** die freie Fläche (A_{F}) des Filters (42) aus in einer Feuerfestptatte (44) eingebrachten Bohrungen (43) besteht.

11. Bandgießeinrichtung nach Anspruch 6,
**dadurch gekennzeichnet,**
**dass** die Wand (17) des Gießkanals (13) aus elektrisch leitfähigem Feuerfestmaterial aufgebaut ist und
**dass** die Heizeinrichtung (51) eine Induktionsspule (52) ist.

12. Bandgießeinrichtung nach Anspruch 6,
**dadurch gekennzeichnet,**
**dass** in der Wand (17) des Gießkanals (13) eine Wirbelstrombremse vorgesehen ist, die die Geschwindigkeit des Flüssigmetallfadens durch ein statisches magnetisches Feld abbremst.

13. Bandgießeinrichtung nach Anspruch 6,
**dadurch gekennzeichnet,**
**dass** ein Linearmotor vorgesehen ist, der durch Erzeugung eines entgegen der Strömungsrichtung der Schmelze wandemden Feldes die Geschwindigkeit des Flüssigmetallfadens abbremst.

14. Bandgießeinrichtung nach einem der Ansprüche 6 bis 13,
**dadurch gekennzeichnet,**
**dass** der erste Gießkanalteil (14) als Rohr ausgestaltet ist, dessen Querschnittsfläche an seinem Mündungsbereich als sich öffnender Trichter ausgestaltet ist, und
**dass** der zweite Kanatteil (15) im wesentlichen die gleiche Querschnittsfläche aufweist wie die des Stranges (S).

15. Bandgießeinrichtung nach Anspruch 14,
**dadurch gekennzeichnet,**
**dass** zur Erreichung einer gleichmäßigen Ausströmgeschwindigkeit des flüssigen Metalls die Querschnittsflächen des Gießkanals (13) in Strömungsrichtung des Metalls kleiner werden.

## Claims

1. Method for casting thin bars, especially of steel, using a strip casting device in which liquid metal is fed from a metallurgical vessel (21) through a feed system (11) to a continuous belt (31), in which
a) the liquid metal is passed from the metallurgical vessel (21) into a receptacle (12), on to which is connected the feed system (11) which is divided lengthwise into two sections,
b) in the feed system (11), before the liquid metal meets the continuous belt, resistance is presented to the liquid stream in the form of throttle elements, which reduce its flow speed to such an extent that it meets the continuous belt (31) at a speed identical to the belt offtake speed, and has, in the impact area, dimensions that correspond to the cross-sectional area of the finished product,
c) the liquid metal stream is heated in the area of the feed system (11),
d) the level (P) of the liquid metal in the receptacle (12) and/or the thickness of the bar on the continuous belt are measured and kept at a constant level by means of a control system,
e) the current measured values of the level (P) or the thickness (dₛ) are passed to an actuator which controls the outflow volume of the liquid metal from the metallurgical vessel (21).

2. Method as in Claim 1,
**characterised in that**
in the metallurgical vessel (21), the feed volume of the liquid metal is controlled by maintaining a ratio between the geodetic height of the liquid level (P) and the bar thickness (dₛ) of${\text{P < 10 × d}}_{\text{s}} \text{.}$

3. Method as in Claim 1,
**characterised in that**
the liquid metal is kept at a temperature dose to its melting point.

4. Method as in one of Claims 1 to 3,
**characterised in that**
the speed of the liquid metal stream is restrained, and that a static magnetic field is produced to limit the speed of the liquid metal stream.

5. Method as in one of Claims 1 to 3,
**characterised in that**
the speed of the liquid metal stream is restrained, and that a magnetic field directed against the direction of flow of the molten mass is produced to limit the speed of the liquid metal stream.

6. Strip casting apparatus to produce thin bars, especially of steel, with a continuous conveyor belt to which liquid metal is fed by means of a feed system which has a casting channel and which is connected to a metallurgical vessel, for the purpose of implementing the method of Claim 1, in which
the feed system (11) is in the form of a casting channel (13) which has a first channel section in the form of a resistance channel (14)
and
a second casting channel (15), the opening (16) of which faces towards the continuous belt (31), and the dimensions of which correspond to the cross-sectional area of the finished product (S),
there is a heater (51) in the wall (17) of the casting channel (13),
the feed system (11) is connected to a receptacle (12) into which molten metal (M) can be fed from a metallurgical vessel (21), and
there are measuring elements (71) with which the level of the molten metal (M) in the receptacle (12) and/or the thickness (d ₛ) of the bar (S) on the continuous belt can be recorded,
the measured values are linked, via a measurement and control element (7), to an actuator (73), which is connected to an element (24, 25) for controlling the outflow volume from the metallurgical vessel (21).

7. Strip casting apparatus as in Claim 6,
**characterised in that**
the resistance channel section (14) has a depth (d _{w}) corresponding to${\text{d}}_{\text{w}} {\text{= 0.5 to 0.8 × d}}_{\text{s}} \text{,}$ where d ₛ = the thickness of the bar.

8. Strip casting apparatus as in Claims 6 or 7,
**characterised in that**
the resistance channel section (14) is of a length (L ₁₄), where L ₁₄ > L ₁₅, L ₁₅ being the length of the second section of the channel (15).

9. Strip casting apparatus as in Claim 8,
**characterised in that**
in the resistance channel (14) there is a resistance element (41) which is in the form of a filter (42) with an open area (A _{F}),${\text{where A}}_{\text{F}} {\text{= 0.6 to 0.8 × A}}_{\text{K}}$ where A _{K} = cross-sectional area of the casting channel.

10. Strip casting apparatus as in Claim 9,
**characterised in that**
the open area (A _{F}) of the filter (42) consists of holes (43) made in a refractory plate (44).

11. Strip casting apparatus as in Claim 6,
**characterised in that**
the wall (17) of the casting channel (13) is made of an electrically conductive refractory material, and that
the heater (51) is an induction coil (52).

12. Strip casting apparatus as in Claim 6,
**characterised in that**
in the wall (17) of the casting channel (13) there Is an eddy current brake which restrains the speed of the liquid metal stream by means of a static magnetic field.

13. Strip casting apparatus as in Claim 6,
**characterised in that**
there is a linear induction motor which limits the speed of the liquid metal stream by producing a field moving against the direction of flow of the molten mass.

14. Strip casting apparatus as in one of Claims 6 to 13,
**characterised in that**
the first section (14) of the casting channel is in the form of a tube, whose cross-sectional area at its opening is in the form of a diverging funnel, and
that the second section (15) of the channel has essentially the same cross-sectional area as that of the bar (S).

15. Strip casting apparatus as in Claim 14,
**characterised in that**
in order to achieve a uniform outflow speed of the liquid metal, the cross-sectional areas of the casting channel (13) become smaller in the direction of the flow of the metal.

## Revendications

1. Procédé pour couler des barres minces, en particulier en acier, comprenant un dispositif de coulée de feuillards, dans lequel, à partir d'un récipient métallurgique (21), du métal liquide est amené, via un dispositif d'amenée (11), à une bande sans fin (31),
a) le métal liquide étant fourni du récipient métallurgique (21) dans un récipient de réception (12) auquel le dispositif d'amenée (11) divisé en deux tronçons longitudinaux est raccordé,
b) dans le dispositif d'amenée (11), avant de rencontrer le métal liquide sur la bande sans fin, une résistance est opposée à la veine de liquide sous forme d'éléments d'étranglement, laquelle diminue sa vitesse d'écoulement jusqu'à ce qu'elle atteigne la bande sans fin (31) avec une vitesse correspondant à la vitesse d'extraction du feuillard, et, dans la zone de contact, le produit fini présente des dimensions correspondantes concernant sa surface de section transversale,
c) la veine de métal liquide est chauffée dans la zone du dispositif d'amenée (11),
d) le niveau (P) du métal liquide se trouvant dans le récipient de réception (12) et/ou l'épaisseur de la barre se trouvant sur la bande sans fin sont mesurés et maintenus, par une technique de régulation, à une valeur constante,
e) les valeurs de mesure actuelles du niveau (P) ou de l'épaisseur (dₛ) sont amenées à un actionneur qui commande la quantité d'écoulement du métal liquide hors du récipient métallurgique (21).

2. Procédé selon la revendication 1,
**caractérisé en ce que**, dans le récipient métallurgique (21), la quantité amenée du métal liquide est réglée de façon que la hauteur géodésique du niveau du liquide (P), par rapport à l'épaisseur de barre (dₛ), vaut${\text{P < 10xd}}_{\text{s}} \text{.}$

3. Procédé selon la revendication 1,
**caractérisé en ce que** le métal liquide est maintenu à une température à proximité de son point de fusion.

4. Procédé selon une des revendications 1 à 3,
**caractérisé en ce que** la vitesse de la veine de métal liquide est freinée et **en ce que**, pour le freinage de la vitesse de la veine de métal liquide, on engendre un champ magnétique statique.

5. Procédé selon une des revendications 1 à 3,
**caractérisé en ce que** la vitesse de la veine de métal liquide est freinée et, pour freiner la vitesse de la veine de métal liquide, on engendre un champ magnétique orienté à l'encontre de la direction d'écoulement de la matière en fusion.

6. Dispositif de coulée de feuillards pour engendrer des barres minces, en particulier en acier, comportant une bande sans fin, à laquelle est amené, par l'intermédiaire d'un dispositif d'amenée relié à un récipient métallurgique présentant un canal de coulée, du métal liquide, pour la mise en oeuvre du procédé selon la revendication 1,
- le dispositif d'amenée (11) étant réalisé comme canal de coulée (13), qui présente une première partie de canal de coulée réalisée comme partie de canal de résistance (14) et une seconde partie de canal de coulée (15) en regard, à son embouchure (16), de la bande sans fin (31) et présentant une dimension correspondant au produit fini (S) concernant sa surface de section transversale,
- un dispositif de chauffage (51) étant prévu dans la paroi (17) du canal de coulée (13),
- le dispositif d'amenée (11) étant raccordé à un récipient de réception (12) dans lequel de la matière en fusion liquide (M) peut être amenée à partir d'un récipient métallurgique (21), et
- des éléments de mesure (71) sont prévus grâce auxquels le niveau (P) de la matière en fusion liquide (M) dans le récipient de réception (12) et/ou l'épaisseur (dₛ) de la barre (S) se trouvant sur la bande sans fin (31) peuvent être détectés,
- les valeurs de mesure étant reliées via un élément de mesure et de régulation (7) à un actionneur (73), qui est relié à un élément (24, 25) pour régler la quantité de sortie du récipient métallurgique (21).

7. Dispositif de coulée de feuillards selon la revendication 6,
**caractérisé en ce que** la partie de canal de résistance (14) présente une épaisseur (d_{w}), telle que d_{w}= 0,5 à 0,8 x dₛ, avec dₛ= épaisseur de la barre.

8. Dispositif de coulée de feuillards selon la revendication 6 ou 7,
**caractérisé en ce que** la partie de canal de résistance (14) présente une longueur (L₁₄), avec L₁₄ > L₁₅, L₁₅ étant la longueur de la seconde partie de canal (15).

9. Dispositif de coulée de feuillards selon la revendication 8,
**caractérisé en ce que**, dans la partie de canal de résistance (14), il est prévu un élément de résistance (41) qui est réalisé comme filtre (42), ayant une surface libre (A_{F}),${\text{A}}_{\text{F}} {\text{= 0,6 à 0,8 x A}}_{\text{K}}$ A_{K} = surface de section transversale du canal de coulée.

10. Dispositif de coulée de feuillards selon la revendication 9,
**caractérisé en ce que** la surface libre (A_{F}) du filtre (42) est constituée de perçages (43) prévus dans une plaque réfractaire (44).

11. Dispositif de coulée de feuillards selon la revendication 6,
**caractérisé en ce que** la paroi (17) du canal de coulée (13) est réalisée en une matière réfractaire électriquement conductrice et **en ce que** le dispositif de chauffage (51) est une bobine à induction (52).

12. Dispositif de coulée de feuillards selon la revendication 6,
**caractérisé en ce que**, dans la paroi (17) du canal de coulée (13), il est prévu un frein à courants parasites qui freine la vitesse de la veine de métal liquide par un champ magnétique statique.

13. Dispositif de coulée de feuillards selon la revendication 6,
**caractérisé en ce qu'**il est prévu un moteur linéaire qui, en engendrant un champ se déplaçant à l'encontre de la direction d'écoulement de la matière en fusion, freine la vitesse de la veine de métal liquide.

14. Dispositif de coulée de feuillards selon une des revendications 6 à 13,
**caractérisé en ce que** la première partie de canal de coulée (14) est réalisée comme tube, dont la surface de section transversale, au niveau de sa zone d'embouchure, est réalisée comme entonnoir s'ouvrant, et **en ce que** la seconde partie de canal (15) présente généralement la même surface de section transversale que celle de la barre (S).

15. Dispositif de coulée de feuillards selon la revendication 14,
**caractérisé en ce que**, pour obtenir une vitesse d'écoulement uniforme du métal liquide, les surfaces de section transversale du canal de coulée (13) deviennent plus petites dans la direction d'écoulement du métal.
